# EUROPÄISCHE PATENTSCHRIFT

(11) **EP 0 588 998 B1**
(45) Veröffentlichungstag und Bekanntmachung des Hinweises auf die Patenterteilung: **26.02.1997**
(21) Anmeldenummer: 93905182.7
(22) Anmeldetag: 12.03.1993
(51) Int. Cl.: C10G 1/02

(54) **VERFAHREN ZUR HERSTELLUNG VON OLEFINEN**
OLEFIN PRODUCTION PROCESS
PROCEDE DE FABRICATION D'OLEFINES

(30) Priorität: 13.03.1992 DE 4207976
(43) Veröffentlichungstag der Anmeldung: 30.03.1994
(73) Patentinhaber: RWE Entsorgung Aktiengesellschaft, 45141 Essen (DE)
(72) Erfinder: HAMMER, Hartmut, D-5000 Köln 51 (DE); HÖVER, Hermann, D-5303 Borheim 4 (DE)
(86) Internationale Anmeldenummer: DE9300226
(87) Internationale Veröffentlichungsnummer: WO9318112

(56) Entgegenhaltungen:
- FR-A- 2 137 664
- PATENT ABSTRACTS OF JAPAN vol. 012, no. 387 (C-536)14. Oktober 1988

## Beschreibung

Die vorliegende Erfindung betrifft ein Verfahren zur Herstellung von Olefinen aus Kunststoffabfällen durch Einstellung einer gewünschten Viskosität durch thermische Vorbehandlung der Kunststoffabfälle in einem Temperaturbereich von 380 - 680°C und thermische Behandlung des Produkts aus der ersten Behandlungsstufe bei einer Temperatur von 700 - 1100°C.

Die Entsorgung von Kunststoffabfällen, insbesondere von verschmutzten Kunststoffabfallgemischen, unter Erzeugung von Wertstoffen ist nach wie vor ein technisch ungelöstes Problem.

Die seit kurzem an Probestandorten in der Bundesrepublik Deutschland eingeführte getrennte Sammlung von Kunststoffverpackungen in Haushalten und Gewerbe (Duales System) führt bei Einführung in der gesamten Bundesrepublik zu einer Verpackungsabfallmenge von mehr als 1 Mio. t/a.

Da die Verbrennung als "Thermisches Recycling" in der Öffentlichkeit auf starken Widerstand stößt und die Pyrolyse, d.h. das Erhitzen der Kunststoffabfälle in Abwesenheit von Sauerstoff zu als Wertstoffe weitgehend unbrauchbaren Produkten führt, gibt es zur Zeit nur sehr wenige Verfahren, die es ermöglichen, aus den Kunststoffabfällen nützliche Wertstoffe zu erzeugen, die unter Einsparung von Erdöl wiederverwendet werden können. Zudem befinden sich diese Verfahren erst im Versuchsstadium.

Ein solches Verfahren ist die in mehreren Patenten, wie z.B. in DE 3442506 C2 und EP 0236701 B1 offenbarte Hydrierung von Kunststoffabfallgemischen unter hohem Wasserstoffdruck und bei hoher Temperatur, wobei in Abhängigkeit von den Einsatzmaterialien bis zu 90 Gew.-% an gesättigten Kohlenwasserstoffen gewonnen werden können, die im Benzin- und Mittelölbereich sieden.

Ein weiteres Verfahren zur Aufarbeitung von Verbundfolien, insbesondere von Papier-/ Polyethylen-/Aluminiumfolien, die als Getränkeverpackungen dienen, zu reinem Zellstoff, Aluminium und Polyethylen ist in DE 4028999 C2 offenbart.

Durch diese Verfahren, wenn sie zur technischen Reife entwickelt sind, läßt sich zumindest ein Teil des Kunststoffverpackungsabfalls sinnvoll wiederverwerten.

Ein Verfahren, durch das in einer thermischen und einer katalytischen Stufe Polyethylen, Polypropylen und Polystyrol bzw. Gemsiche derselben in ungesättigte und gesättigte Kohlenwasserstoffe gespalten werden, ist in Japan Chemical Week, 31. Mai 1990, Seite 6 und 7 beschrieben. In einem Temperaturbereich bis ca. 500°C lassen sich ca. 60 Gew.-% flüssige Kohlenwasserstoffe, ca. 30 Gew.-% gasförmige Kohlenwasserstoffe und ca. 10 Gew.-% kohlenstoffartiger Rückstand erhalten. Ca. 50 % des flüssigen Produkts sind ungesättigte Kohlenwasserstoffe. Ethylen und Propylen fallen im gasförmigen Produkt nur mit 4,5 bzw. 7,6 Gew.-% an.

Trotz der zitierten Ergebnisse bestand nach wie vor die Aufgabe, die Olefinausbeuten, insbesondere die Ethylenausbeute bei der thermischen Spaltung von Kunststoffen bzw. Kunststoffabfällen weiter zu verbessern.

Der Anmelderin ist es nunmehr gelungen, das Recycling von Kunststoffabfällen durch ein Verfahren weiter zu verbessern, das dadurch gekennzeichnet ist, daß Kunststoffabfälle durch Erhitzen geschmolzen werden, eine gewünschte Viskosität der Kunststoffschmelze durch thermisches Cracken bei einer Temperatur von 380°C bis 650°C mit einer Verweilzeit von 2 Min. bis 1500 Min. eingestellt wird und das Produkt während einer Verweilzeit von 0,02 bis 10 Sek. auf 700 bis 1100°C erhitzt wird.

In der Figur ist das erfindungsgemäße Verfahren beispielhaft und stark vereinfacht dargestellt.

Obgleich die thermische Spaltung von sogenanntem Naphtha, eines bei ca. 100 bis 170°C siedenden Erdölschnitts, das zur Zeit wichtigste Verfahren zur Erzeugung von Ethylen und Propylen ist und obgleich bekannt ist, daß auch Mittelöl und Vakuumgasöl in befriedigenden Ausbeuten zu Ethylen und Propylen umgesetzt werden können und obgleich bekannt ist, auch durch thermische Behandlung von rohem Erdöl Ethylen und Propylen zu erzeugen, hat der Fachmann bisher keine Lösung der Aufgabenstellung gefunden, aus Kunststoffabfällen direkt durch thermische Behandlung nach thermischer Vorbehandlung Ethylen und Propylen zu gewinnen und damit ein echtes Recycling herbeizuführen.

Der Anmelderin ist nunmehr erstmalig der Nachweis gelungen, daß durch das erfindungsgemäße thermische Cracken der Abfälle unter Einstellung einer gewünschten Viskosität in einem Temperaturbereich von 380 bis 650°C, bevorzugt von 400 bis 600°C und besonders bevorzugt von 450 bis 550°C und thermisches Cracken des vorbehandelten Materials bei 700 bis 1100°C, Ethylen in Ausbeuten von ca. 30 % oder noch weiter verbesserten Ausbeuten, sowie C₃-C₄-Olefine gewonnen werden können. Der Temperaturbereich der gesamten thermischen Behandlung liegt im Schmelzbereich von Kunststoffabfällen bis zum Crackbereich, wobei letzterer wie er von dem thermischen Cracken von Erdölrückstandsölen und hoch siedenden Erdölfraktionen, beispielsweise durch sogenanntes Visbreaking oder auch schärfere Crackverfahren, bekannt ist.

Die anzuwendende Temperatur in der thermischen Crackstufe zur Einstellung der Viskosität wird vorzugsweise so gewählt, daß der Kunststoffabfall verflüssigt wird und thermisch gecrackt wird und hierdurch verdampfbar wird, sowie als Flüssigkeit durch beispielsweise Pumpen oder Extruder oder andere Fördervorrichtungen in die zweite thermische Crackstufe förderbar ist, wo Verdampfung und thermische Spaltung zu Olefinen eintritt. Die Verweilzeit liegt bei 2 bis 1500 Minuten. Die Verdampfung kann jedoch bereits in der Crackstufe zur Einstellung der Viskosität erfolgen.

Es ist hierbei ein mildes oder auch schärferes Cracken durchzuführen. Dies kann in üblichen Crackapparaten durchgeführt werden, aber auch in Rührbehältern, Extrudern u.a. Apparaten.

Ein wichtiger Gesichtspunkt bei der Einstellung von Temperatur- und Verweilzeit in der thermischen Crackstufe zur Einstellung der Viskosität ist die Maximierung der Ethylen- oder auch Propylen-Ausbeute in der Behandlungsstufe bei 700 - 1100°C, d.h. die Verfahrungsführung in der zuerst genannten thermischen Crackstufe wird so eingestellt, daß in der Crackstufe bei 700 - 1000°C optimale Olefinausbeuten erhalten werden. Es ist von Vorteil, in die Stufe der Viskositätseinstellung bereits Wasserdampf einzuleiten. Dieser kann auch dazu dienen, die Verdampfbarkeit des verflüssigten Materials zu unterstützen.

Es hat sich als vorteilhaft erwiesen, der thermischen Crackstufe zur Einstellung der gewünschten Viskosität eine weitere thermische Crackstufe vorzuschalten, in der bereits ein Aufschmelzen erfolgt und bei der eine Temperatur von 200 bis 480°C, bevorzugt von 250 bis 430°C, eingestellt wird. Die Verweilzeit liegt bei 2 bis 1500 Minuten. Ferner wird die vorgeschaltete thermische Crackstufe so durchgeführt, daß im Einsatzprodukt vorhandenes Chlor als HCl überwiegend bis vollständig entfernt wird. Die Entfernung des Chlorwasserstoffs kann hierbei durch Einleiten eines Inertgasstroms erleichtert werden. Ferner kann die HCl-Abspaltung von Basen wie z.B. Alkali- und Erdalkalibasen verbessert bzw. vervollständigt werden.

Hierbei, und dies gilt auch für die Crackstufe zur Einstellung der Viskosität in der auch die Halogenabspaltung vervollständigt werden kann, sind im allgemeinen kurze Verweilzeiten dann möglich, wenn bei hohen Temperaturen gearbeitet wird, während lange Verweilzeiten bei tiefen Temperaturen erforderlich sein können.

Sowohl die Crackstufe zur Einstellung der Viskosität als auch die vorgeschaltete thermische Crackstufe werden bevorzugt unter Inertgas betrieben, wie z.B. unter Stickstoff, Wasserstoff, Wasserdampf, CO₂ u.a. Auch das Anlegen von Vakuum oder Druck ist möglich. Auch in der Crackstufe zur Einstellung der Viskosität können Basen zur Erleichterung der HCI-Abspaltung eingesetzt werden.

Der Temperaturbereich und die Verweilzeit in der Crackstufe bei 700 - 1100°C entsprechen im wesentlichen denjenigen, wie sie bei der Ethylengewinnung aus anderen Einsatzmaterialien, wie sie oben bereits genannt wurden, eingestellt werden. Auch die verwendeten Apparate bzw. Anlagen können denjenigen konventioneller Ethylenanlagen entsprechen.

Es ist bevorzugt, diese Behandlungsstufe bei 700 bis 1100°C in Gegenwart von zugeführtem Wasserdampf durchzuführen. Anstelle von Dampf kann jedoch auch Wasserstoff zugesetzt werden bzw. es können Gemische von Wasserdampf und Wasserstoff eingesetzt werden.

Das Mengenverhältnis von Kunststoffabfall zu zugesetztem Wasserdampf bzw. Wasserstoff liegt üblicherweise bei 1 Gew.-Teil zu 0,1 bis 2 Gew.-Teilen.

Ein bevorzugtes Verhältnis ist 1 Gew.-Teil zu 0,3 bis 1,3 Gew.-Teilen. Die Temperatur in der thermischen Crackstufe zur Olefinerzeugung liegt bei 700 bis 1100°C, bevorzugt bei 750 bis 900°C und besonders bevorzugt bei 780 bis 860°C. Die Verweilzeit liegt bei 0,02 bis 10 sec., bevorzugt bei 0,1 bis 2 sec.

Es ist bevorzugt, die Viskosität so einzustellen, daß das Einsatzprodukt verdampft bzw. in der bei 700 bis 1100°C betriebenen thermischen Crackstufe verdampft und als Dampf zu Olefinen gespalten wird. Grundsätzlich kann das Material mit eingestellter Viskosität jedoch auch flüssig in die thermische Crackstufe bei 700 - 1100°C eingesetzt werden.

Besonders geeignete Einsatzprodukte in das erfindungsgemäße Verfahren sind Kunststoffabfälle bzw. beliebige Gemische aus der Gruppe Polyethylen, Polypropylen, Polystyrol, Polybutane, Polyvinylchlorid oder auch lineares Polybutadien u.a.

In der der Crackstufe zur Einstellung der Viskosität vorgeschalteten thermischen Crackstufe wird bei Vorliegen von halogenhaltigen Einsatzmaterialen, insbesondere von Polyvinylchlorid im Einsatzprodukt das Chlor vollständig bis nahezu vollständig bzw. zumindest überwiegend als Chlorwasserstoff entfernt, wobei zusätzlich Basen zugesetzt werden können.

Die Aufarbeitung der Produkte der Crackstufe bei 700 - 1100°C kann in analoger Weise erfolgen, wie sie aus der Ethylenerzeugung bekannt ist. So kann die Spaltung dadurch erfolgen, daß das Einsatzprodukt in direkt befeuerten Apparaten, wie z.B. Rohrschlangen im Gemisch von 0,1 bis 2 Gew.-Teilen Dampf pro Gewichtsteil Einsatzprodukt bei Verweilzeiten von 0,02 bis 10 Sek. bzw. 0,1 bis 2 Sek. umgesetzt wird. Anstelle von Dampf kann Wasserstoff oder ein Gemisch von Wasserdampf und Wasserstoff eingesetzt werden.

Die Spaltung des Produkts aus der Crackstufe zur Einstellung der Viskosität oder aus der vorgeschalteten thermischen Crackstufe kann jedoch auch autotherm in der Wirbelschicht erfolgen, wobei sich ein die Wirbelschicht bildendes Material, wie z.B. Koks, Sand u.a. in Kontakt mit dem zu spaltenden vorzugsweise zunächst flüssigen Einsatzprodukt befinden kann und zur Aufrechterhaltung der Spalttemperatur ein Teil des Einsatzprodukts in Wasser und CO₂ umgewandelt wird. Das Einsatzprodukt kann auch beispielsweise in Analogie zum Advanced Cracking Reactor Process der Union Carbide, nach dem Dow-Verfahren oder nach anderen Rohölspaltverfahren zu Ethylen umgesetzt werden.

Erfindungsgemäß wesentlich ist jedoch nicht der aus der Ethylenerzeugung bekannte Spaltprozeß, sondern die Kombination des thermischen Crackens der Kunststoffabfälle in ein Produkt mit der gewünschten Viskosität und die Anwendung der Spalttemperatur von 700 bis 1100°C auf die thermische Spaltung des Produkts zu Olefinen bei einer Verweilzeit von 0,02 bis 10 Sek.

In der Figur ist das erfindungsgemäße Verfahren beispielhaft und stark vereinfacht dargestellt.

(1) stellt ein Lager für Kunststoffabfälle, z.B. aus Hausmüll dar. Über (2) wird der Abfall in die vorgeschaltete thermische Crackstufe (3) gefördert, zu der über (4) Basen zugesetzt werden können. Über (5) kann HCl entfernt werden. Das flüssige Produkt, das im wesentlichen halogenfrei ist, fließt in Vorrichtung (6) zur Einstellung der gewünschten Viskosität durch thermisches Cracken. Über (7) wird Wasserdampf zugeführt. Auch in (6) können Basen eingesetzt werden. Von (6) fließt das Material in die bei 700 bis 1100°C arbeitende Spaltanlage (8). Das Spaltprodukt fließt über (10) durch Quenchkühler (11) in die Trennanlage (12), in der die Spaltprodukte in Olefine und bei Normalbedingungen flüssige Produkte aufgetrennt werden. Die Trenntechnologie einschließlich der Technologie des Olefingemisches in einzelne Olefine ist dem Fachmann bekannt und braucht nicht näher dargestellt zu werden.

## Patentansprüche

1. Verfahren zur Herstellung von Olefinen, dadurch gekennzeichnet, daß man Kunststoffabfälle durch Erhitzen schmilzt und durch thermisches Cracken bei einer Temperatur von 380 bis 650°C und einer Verweilzeit von 2 Min. bis 1500 Min. eine gewünschte Viskosität der Kunststoffschmelze einstellt und das Produkt während einer Verweilzeit von 0,02 bis 10 Sek. auf 700 bis 1100°C erhitzt.

2. Verfahren nach Anspruch 1, dadurch gekennzeichnet, daß man die gewünschte Viskosität bei einer Temperatur von 400 bis 600°C, bevorzugt von 450 bis 550°C, einstellt.

3. Verfahren nach wenigstens einem der Ansprüche 1 und 2, dadurch gekennzeichnet, daß man eine solche Viskosität einstellt, daß das Material verdampfbar ist und als Dampf in einer thermischen Crackstufe von 700 bis 1100°C gespalten wird.

4. Verfahren nach wenigstens einem der Ansprüche 1 bis 3, dadurch gekennzeichnet, daß man der Stufe zur Einstellung der gewünschten Viskosität eine thermische Crackstufe vorschaltet, in der man das Einsatzmaterial 2 bis 1500 Min. auf 200 bis 480°C, bevorzugt auf 250 bis 430°C, erhitzt.

5. Verfahren nach Anspruch 4, dadurch gekennzeichnet, daß man bei wenigstens teilweisem Einsatz von Polyvinylchlorid den Chloranteil in der vorgeschalteten Crackstufe zumindest überwiegend, vorzugsweise vollständig bis nahezu vollständig, entfernt.

6. Verfahren nach wenigstens einem der Ansprüche 4 bis 5, dadurch gekennzeichnet, daß man in die vorgeschaltete thermische Crackstufe zusätzlich eine Base einsetzt.

7. Verfahren nach wenigstens einem der Ansprüche 1 bis 6, dadurch gekennzeichnet, daß man die Kunststoffschmelze mit eingestellter Viskosität in der folgenden Crackstufe bei 750 bis 900°C, bevorzugt bei 780 bis 860°C thermisch behandelt.

8. Verfahren nach wenigstens einem der Ansprüche 1 bis 7, dadurch gekennzeichnet, daß man die Verweilzeit im Temperaturbereich von 700 bis 1100°C auf 0,1 bis 2 Sek. einstellt.

9. Verfahren nach wenigstens einem der Ansprüche 1 bis 8, dadurch gekennzeichnet, daß man die Kunststoffschmelze mit eingestellter Viskosität in Gegenwart von zugesetztem Wasserdampf bei 700 bis 1000°C thermisch crackt.

10. Verfahren nach wenigstens einem der Ansprüche 1 bis 9, dadurch gekennzeichnet, daß man Wasserdampf zur Unterstützung der Verdampfung der Kunststoffschmelze mit eingestellter Viskosität benutzt.

11. Verfahren nach wenigstens einem der Ansprüche 1 bis 10, dadurch gekennzeichnet, daß man ein Verhältnis von zugesetztem Wasserdampf zu Kunststoffschmelze mit eingestellter Viskosität von 0,1 bis 2 Gew.-Tlen. zu 1 Gew.-TI., bevorzugt von 0,3 bis 1,3 Gew.-Tlen. zu 1 Gew.-TI., einsetzt.

12. Verfahren nach wenigstens einem der Ansprüche 1 bis 11, dadurch gekennzeichnet, daß man Kunststoffabfall einsetzt, der wenigstens einen Kunststoff aus der Gruppe Polyethylen, Polypropylen, Polystyrol, Polyvinylchlorid, Polybutene, Polyisobutene, lineares Polybutadien, enthält.

13. Verfahren nach wenigstens einem der Ansprüche 1 bis 12, dadurch gekennzeichnet, daß man die thermische Crackstufe zur Einstellung der Viskosität unter Inertgas betreibt.

14. Verfahren nach wenigstens einem der Ansprüche 1 bis 13, dadurch gekennzeichnet, daß man die der thermischen Crackstufe zur Einstellung der Viskosität vorgeschaltete thermische Crackstufe unter Inertgas durchführt.

## Claims

1. Process for the production of olefins, characterized in that plastic waste is liquified by melting and that by thermal cracking of the melt at a temperature of 380 to 650 °C and at a residence time of 2 minutes to 1.500 minutes a desired viscosity of the melt is adjusted and that the product of desired viscosity is heated up to 700 to 1.100 °C at a residence time of 0,02 to 10 seconds.

2. Process according to claim 1, characterized in that the desired viscosity is adjusted at a temperature of 400 to 600 °C, preferably of 450 to 550 °C.

3. Process according to at least one of claims 1 and 2, characterized in that such a viscosity is adjusted that the material is vaporizable and can be cracked in the state of vapor in a thermal cracking stage at 700 to 1.100 °C.

4. Process according to at least one of claims 1 to 3, characterized in that a thermal precracking stage ist installed in front of the stage for adjusting the viscosity, within which the feed material is heated up to 200 to 480 °C, preferably 250 to 430 °C at a residence time of 2 to 1.500 minutes.

5. Process according to claim 4, characterized in that in case of feeding at least in part polyvinylchlorid into the precracking stage, the chlorine content is at least predominantly, preferably completely up to almost completely removed.

6. Process according to at least one of claims 4 and 5, characterized in that a base is additionally fed into the precracking stage.

7. Process according to claim 1, characterized in that the melt of adjusted viscosity is treated in the subsequent cracking stage at a temperature of 750 to 900 °C, preferably of 780 to 860 °C.

8. Process according to claim 1, characterized in that the residence time at the temperature of 700 to 1.100 °C is adjusted to 0,1 to 2 seconds.

9. Process according to claim 1, characterized in that the plastic melt of adjusted viscocity is cracked at 700 to 1.000 °C in the presence of water vapor.

10. Process according to claims 1 and 3, characterized in that the vaporization of the plastic melt of adjusted viscosity is supported by addition of water vapor.

11. Process according to claim 9, characterized in that one uses a ratio of added water vapor to plastic melt with adjusted viscosity of 0,1 to 2 weight-% to 1 weight-%, preferably of 0,3 to 1,3 weight-% to 1 weight-%.

12. Process according to at least one of claims 1 to 11, characterized that one uses as a plastic waste feed at least one plastic of the group polyethylene, polypropene, polystyrene, polybutene, polyisobutene, linear polybutadiene.

13. Process according to claim 1, characterized in that the thermal cracking stage for adjusting the viscosity, is operated under inert gas.

14. Process according to claim 4, characterized in that the precracking stage, installed in front of the cracking stage for adjusting the viscocity is operated under inert gas.

## Revendications

1. Procédé pour la production des oléfines, caractérisé en ce que des déchets consistants de plastiques sont fusés par échauffer, une viscosité des plastiques fusées est adjustée par éffectuer le craquage thermique à une température de 380 à 650 °C et pendant un temps de contact de 2 minutes à 1.500 minutes et le produit est echauffé pendant un temps de contact de 0,02 à 10 secondes et à une température de 700 à 1.100 °C.

2. Procédé selon la revendication 1, caractérisé en ce que la viscosité souhaitée est adjustée à une température de 400 à 600 °C, de préférence de 450 à 550 °C.

3. Procédé selon l'une des revendication 1 et 2, caractérisé en ce que une telle viscosité est adjustée, que la matière est évaporable et est craquée comme vapeur dans le craquage thermique.

4. Procédé selon l'une ou plusieurs des revendications 1 à 3, caractérisé en ce qu'un craquage thermique est inséré à l'étape pour adjuster la viscosité souhaitée, dans laquelle la matière chargée est échauffée à une température de 200 à 480 °C pendant un temps de contact de 2 à 1.500 minutes.

5. Procédé selon la revendication 4, caractérisé en ce qu'on, en cas de matière chargée, contenant au moins partiellement du chlorure de polyvinyle, la part de chlore est éloigné au moins prépondérant de preference complet dans le craquage inséré.

6. Procédé selon l'une ou plusieurs des revendications 1 à 5, caractérisé en ce qu'on ajoute une base au craquage thermique inséré.

7. Procédé selon l'une ou plusieurs des revendications 1 à 6, caractérisé en ce qu'on traite les plastiques fusées avec une viscosité adjustée, dans le craquage suivant à une température de 750 à 900 °C, de préférence de 780 à 860 °C.

8. Procédé selon l'une ou plusieurs des revendications 1 à 7, caractérisé en ce qu'on adjuste le temps de contact dans la zone de temperature de 700 à 1.100 °C à 0,1 à 2 secondes.

9. Procédé selon l'une ou plusieurs des revendications 1 à 8, caractérisé en ce qu'on craque thermique les plastiques fusées avec une viscosité adjustée, en présence du vapeur d'eau à 700 à 1.000 °C.

10. Procédé selon l'une ou plusieurs des revendication 1 à 9, caractérisé en ce qu'on empleye vapeur d'eau pour assister l'évaporation des plastiques fusées avec une viscosité adjustée.

11. Procédé selon l'une ou plusieurs des revendication 1 à 10, caractérisé en ce qu'on charge une proportion de vapeur d'eau à plastiques fusées avec une viscosité adjustée de 0,1 à 2 parties en poids à 1 partie en poids, de préférence de 0,3 à 1,3 parties en poids.

12. Procédé selon l'une ou plusieurs des revendication, caractérisé en ce qu'on charge de déchet plastique, lequel contient au moins une matière plastique du groupe polyéthylène, polypropylène, polystyrol, chlorure de polyvinyle, polybutylène, polyisobutylène, polybutadiène linéaire.

13. Procédé selon l'une on plusieurs des revendication, caractérisé en ce qu'on conduit le craquage thermique pour adjuster la viscosité sous du gaz inerte.

14. Procédé selon l'une ou plusieurs des revendication, caractérisé en ce qu'on conduit le craquage thermique laquelle est inséré au craquage thermique pour adjuster la viscosité sous du gaz inerte.
